# EUROPÄISCHE PATENTSCHRIFT

(11) **EP 0 013 378 B1**
(45) Veröffentlichungstag und Bekanntmachung des Hinweises auf die Patenterteilung: **17.11.1982**
(21) Anmeldenummer: 79105182.4
(22) Anmeldetag: 14.12.1979
(51) Int. Cl.: D06P 5/12, D06P 5/15

(54) **Verfahren zur Herstellung von Reserveeffekten auf Polyester-Zellulose-Mischfaser-Textilien**
Process for the production of reserve effects on polyester-cellulose blended textile materials
Procédé pour la réalisation d'effets de réserve sur des matières textiles fibreuses mixtes polyester-cellulose

(30) Priorität: 27.12.1978 DE 2856283
(43) Veröffentlichungstag der Anmeldung: 23.07.1980
(73) Patentinhaber: CASSELLA Aktiengesellschaft, D-60386 Frankfurt (DE)
(72) Erfinder: Ribka, Joachim, Dr., D-6050 Offenbach/Main Bürgel (DE); Tappe, Horst, Dr., D-6057 Dietzenbach (DE); Roth, Kurt, Ing.-grad., D-6238 Hofheim/Taunus (DE); Weyer, Hans-J., Ing.-grad., D-6000 Frankfurt/Main-60 (DE)
(74) Vertreter: Urbach, Hans-Georg

## Beschreibung

Die vorliegende Erfindung betrifft ein Verfahren zur Herstellung von Reserveeffekten auf Textilmaterialien auf Basis von Mischfasern aus Polyester und Cellulose, insbesondere Polyester-Baumwollfasern, durch Imprägnieren der Materialien mit Farbflotten, die neben üblichen Färbe- und Klotzhilfsmitteln Dispersions- und Reaktivfarbstoffe enthalten, die mit den Reservierungsmitteln reagieren und die gegebenenfalls weitere gegen die Reservierungsmittel beständige Dispersions- und Reaktivfarbstoffe enthalten, Trocknen oder Antrocknen der geklotzten Materialien und anschließendes Aufdrucken einer Reservepaste, die gewünschtenfalls neben dem Reservierungsmittel gegen das Reservierungsmittel beständige Dispersions- und Reaktivfarbstoffe enthält, Wärmebehardlung bei Temperaturen von 100 bis 190°C und daran anschließendes alkalisches Fixieren des Reaktivfarbstoffes in an sich bekannter Weise, das dadurch gekennzeichnet ist, daß als ätzbare Dispersionsfarbstoffe solche der Formel worin
R₁ Wasserstoff, Alkyl mit 1 -6 C-Atomen, Cyan, Trifluormethyl oder einen Phenylrest, der durch einen Substituenten der Gruppe Chlor, Brom, Nitro oder Alkyl mit 1-4 C-Atomen substituiert sein kann;
X₁ Wasserstoff, Chlor, Brom, ein gegebenenfalls durch einen Substituenten der Gruppe Chlor, Brom, Cyan, Hydroxy substituiertes Alkyl mit 1 -4 C-Atomen, Alkoxy mit 1 -4 C-Atomen, Hydroxyalkoxy mit 2 -4 C-Atomen und Alkoxy-alkoxy mit insgesamt 3-6 C-Atomen;
Y₁ Wasserstoff, Chlor, Brom, gegebenenfalls durch einen Substituenten der Gruppe Chlor, Brom, Cyan, Hydroxy substituiertes Alkyl mit 1-4 C-Atomen, Alkoxy mit 1 -4 C-Atomen, Hydroxyalkoxy mit 2-4 C-Atomen, Alkoxyalkoxy mit insgesamt 3-6 C-Atomen, -NH-CO-Y₂, -NH-SO₂-Y₂, worin
Y₂ für Alkyl mit 1-4 C-Atomen, wobei der Alkylrest gegebenenfalls mit einem Substituenten aus der Gruppe Phenyl, Chlor, Brom, Cyan, Hydroxy, Alkoxy mit 1-2 C-Atomen oder Phenoxy substituiert sein kann, Phenyl, Amino, N-Alkylamino mit 1 -4 C-Atomen steht;
R₂ Wasserstoff, ein gegebenenfalls durch Chlor, Brom, Cyan, Hydroxy, Alkoxy oder Hydroxyalkoxy mit 1-4 C-Atomen, Phenyl, Alkanoyloxy mit 2-4 C-Atomen, Alkylaminocarbonyloxy mit 2-4 C-Atomen oder Phenylaminocarbonyloxy substituiertes Alkyl mit 1-6 C-Atomen, Hydroxyalkyl mit 2-4 C-Atomen oder Alkenyl mit 3-6 C-Atomen;
R₃ ein gegebenenfalls durch Chlor, Brom, Cyan, Hydroxy, Alkoxy oder Hydroxyalkoxy mit 1 -4 C-Atomen, Phenyl, Alkanoyloxy mit 2-4 C-Atomen oder Alkylaminocarbonyloxy mit 2-4 C-Atomen substituiertes Alkyl mit 1-6 C-Atomen, Hydroxyalkyl mit 2-4 C-Atomen, Alkenyl mit 3-6 C-Atomen oder Phenyl ist, oder solche, die in einer der möglichen tautomeren Formen der Formel entsprechen, worin
D für Phenyl steht, das gegebenenfalls mindestens einen Substituenten enthält, der aus Chlor, Brom, Nitro, Cyano, Trifluoromethyl, Thiocyano, Niederalkyl, Niederalkoxy, Niederalkylcarbonyl, Niederalkylsulfonyl, Niederalkylcarbonylamino, Carbamoyl und N-Niederalkyl- und N,N-Dinieder- alkylderivaten davon, Sulfamoyl und N-Niederalkyl- und N,N-Diniederalkylderivaten davon, Sulfamato und N-Niederalkyl- und N,N-Diniederalkylderivaten davon, ausgewählt ist;
X₂ für Wasserstoff, Niederalkyl, Carbamoyl, Cyano, Chlor, Brom, Nitroso, Nitro, Niederalkylcarbonyl, Sulfamoyl, Niederalkylsulfonyl oder Niederalkylcarbonylamino steht;
Z für Wasserstoff oder Niederalkyl steht;

als ätzbare Reaktivfarbstoffe solche, die reaktive Reste der Formeln 111 bis VI worin
M Wasserstoff oder ein Metallkation und
hal Halogen bedeuten,

enthalten, und eine Reservepaste, die als Reservierungsmittel
a) ein Alkalisulfit oder aber ein Alkalihydrogensulfit in Kombination mit Alkalicarbonat oder Alkalihydrogencarbonat und gegebenenfalls einem Aldehyd und
b) gegebenenfalls ein nichtionogenes Detergens enthält,

eingesetzt werden.

Auf dem Gebiet des Textildrucks war es seit jeher ein Problem, weiße oder farbige scharf begrenzte Muster auf tiefgefärbtem Hintergrund zu erzeugen. Insbesondere, wenn die Herstellung filigranartiger Muster auf dunklem Untergrund gewünscht wird, versagt der direkte Druck des Textilmaterials völlig. Um solche Dessins herzustellen, ist es seit langem bekannt, auf einer mit einem weißätzbaren Farbstoff hergestellten tiefen Hintergrundfärbung eine Ätzpaste in dem gewünschten Muster aufzudrucken und anschließend durch eine trockene oder nasse Wärmebehandlung den Farbstoff an den mit der Ätzpaste bedruckten Stellen zu zerstören. Nach dem Auswaschen der so erhaltenen Drucke wird das gewünschte Muster weiß auf dunklem Fond erhalten. Es ist auch bereits bekannt, den Ätzdruckpasten Farbstoffe zuzusetzen, die gegen das Ätzmittel resistent sind. In diesem Fall wird gleichzeitig mit der Zerstörung der Fondfärbung eine Färbung des Textilmaterials an den bedruckten Stellen durch den unzerstörbaren Farbstoff vorgenommen. Man erhält in diesem Fall farbige Druck auf dunklem Fond. Farbige Drucke auf dunklem Fond können auch erhalten werden, wenn der dunkle Fond mit einer Mischung eines ätzbaren und eines andersfarbigen nichtätzbaren Farbstoffes hergestellt wird, indem man beide Farbstofftypen in die Klotzflotte einbringt.

In der deutschen Auslegeschrift 2 326 522 wird ein Verfahren zur Herstellung von Reserveeffekten mit Reaktivfarbstoffen auf nativen oder regenerierten Cellulosefasermaterialien beschrieben. Bei diesem Verfahren druckt man auf das Textilmaterial Sulfite, Thiosulfate oder Thioharnstoffe als Reservierungsmittel, Alkalien als Fixierungsmittel und Reaktivfarbstoffe, die a) mit dem Reservierungsmittel reagieren und als reaktionsfähige Gruppe die ß-Sulfatoäthylsulfonyl- oder ß-Sulfatoäthylsulfonamidgruppe besitzen und die b) beim Fixieren nicht mit den Reservierungsmitteln reagieren und als reaktionsfähige Gruppe die Chloraminotriazin-, Dichlorpyrimidin-, Trichlorpyrimidin-, Dichlortriazin-, Monochlortriazin-, quaternisierte Chlortriazin- oder die Dichlorpyridazin-Gruppe besitzen, im Vordruck- oder Überdruckverfahren auf, trocknet und fixiert anschließend die Farbstoffe durch Dämpfen oder Heißluftbehandlung.

Es ist auch bereits bekannt, Gemische aus aromatischen Polyesterfasern und Cellulosefasern mit Gemischen aus dispersen und Reaktivfarbstoffen zu färben. Bei diesem bekannten Verfahren werden die Cellulosefasern auch etwas von den Dispersionsfarbstoffen angefärbt. Es ist außerordentlich schwierig, den Dispersionsfarbstoff durch Reduktion von der Cellulosefaser zu entfernen, ohne gleichzeitig den Reaktivfarbstoff zu zerstören.

Bei Übertragung der bekannten Ätzreservedruckverfahren auf Textilmaterialien, die aus Gemischen von aromatischen Polyesterfasern und Cellulosefasern bestehen, ergibt sich insofern ein Problem, als die Ätzung von beispielsweise mit Dispersionsfarbstoffen angefärbten Polyesterfasern sehr schwierig ist. Dispersionsfarbstoffe, die einmal in der Polyesterfaser fixiert, d. h. gelöst, sind, sind dem Zugriff wäßriger Agenzien weitgehend entzogen und somit auch dem Angriff von wäßrigen Ätzpasten. Bei der Herstellung von Ätzdrucken auf hydrophobe Fasern enthaltenden oder aus hydrophoben Fasern bestehenden Textilmaterialien wird daher das bekannte Ätzdruckverfahren in der Weise abgewandelt, daß das Textilmaterial zunächst mit einer Dispersionsfarbstoff und Reaktivfarbstoff enthaltenden Farbflotte geklotzt und getrocknet oder angetrocknet wird, wobei jedoch keine Fixierung des Farbstoffes, d. h. Lösung des Dispersionsfarbstoffes in der hydrophoben Faser, erfolgen darf. Auf das getrocknete oder angetrocknete geklotzte Gewebe wird sodann das gewünschte Muster mit der Atzdruckpaste aufgedruckt, und das geklotzte und bedruckte Gewebe wird anschließend einer Wärmebehandlung unterworfen, wobei gleichzeitig der Fondfarbstoff an den nicht bedruckten Stellen in den Polyester einwandert und der Reaktivfarbstoff auf der Cellulose fixiert wird und an den bedruckten Stellen der Farbstoff zerstört wird, d. h. keine Färbung erfolgt. Im Hinblick auf diesen Mechanismus wird dieses Verfahren auch ais Ätzreservedruck bezeichnet.

Das an sich einfache Verfahren des Ätzreservedrucks beinhaltet eine Reihe technischer Schwierigkeiten, die seinen Einsatz häufig erschweren. So ist es in der Regel nicht einfach, den Fondfarbstoff durch das Ätzmittel restlos zu zerstören. Gelingt dies nicht, so hinterbleibt auf den geätzten Stellen ein farbiger Rückstand, dessen Nuance zwischen gelbbraunen und stumpfviolett bzw. rotstichig grauen Tönen schwanken kann und der den Weißfond an den geätzten Stellen anschmutzt. Dies führt zu unsauber erscheinenden Weißätzen oder für den Fall, daß eine Buntätze hergestellt werden soll, zu einer Verfälschung der Nuance des ätzmittelbeständigen Farbstoffes. Um diese Schwierigkeit zu überwinden, werden Ätzpasten verwendet, die relativ starke Reduktions- oder Oxydationsmittel enthalten, wie z. B. Natriumdithionit in Verbindung mit Alkali, Alkaliformaldehydsulfoxylate oder gar Schwermetallsalze wie beispielsweise Zinn-II-chlorid (vgl. DE-A-2 314 541). Mit derartigen starken Ätzmitteln gelingt es zwar in der Regel, einen einwandfreien Weißätzdruck zu erzielen, jedoch tritt häufig eine Schädigung des Fasermaterials ein, insbesondere dann, wenn die Polyesterfaser noch Begleitfasern, wie beispielweise Zellulosefasern, enthält. Ferner sind diese Ätzmittel in der Regel nicht billig, und im Falle der Schwermetallätzmittel stellen sie eine zusätzliche ökologische Belastung dar bzw. verursachen sie zusätzliche Aufwendungen bei der Reinigung der Abwässer. Hinzu kommt, daß es nur relativ wenige Dispersions- und Reaktivfarbstofftypen gibt, die gegen derartige Ätzmittel resistent sind, und so ist die Auswahl von ätzmittelbeständigen Farbstoffen, die zur Herstellung von Buntätzen verwendet werden können, realtiv gering.

Es ist auch bereits bekannt, Reserveeffekte auf hydrophoben Fasern herzustellen (vgl. FR-A-2 321 009), indem man die Fasermaterialien mit Farbflotten klotzt, die Carbonsäureestergruppen enthaltende Dispersionsfarbstoffe enthalten. Nach dem Trocknen des geklotzten Gewebes werden Ätzdruckpasten aufgedruckt, die als Ätzmittel ein Alkali in Kombination mit mehrwertigen aliphatischen Alkoholen wie Glycol, Glycerin oder Polyglykol enthalten. Derartige Ätzmittelkombinationen haben jedoch einen negativen Einfluß auf das Fixierverhalten der Farbstoffe, d. h. im Falle der Herstellung von Buntreserven werden die Farbausbeuten der ätzmittelbeständigen Farbstoffe vermindert.

Die oben angegebenen Nachteile der bekannten Verfahren zur Herstellung von Reserveeffekten auf Textilmaterialien auf Basis von Mischfasern aus Polyester und Cellulose, insbesondere Polyester-Baumwollfasern, durch Imprägnieren der Materialien mit Farbflotten, die neben üblichen Färbe- und Klotzhilfsmitteln Dispersions- und Reaktivfarbstoffe enthalten, die mit den Reservierungsmitteln reagieren und die gegebenenfalls weitere gegen die Reservierungsmittel beständige Dispersions- und Reaktivfarbstoffe und gegebenenfalls Alkaliformiat enthalten, Trocknen oder Antrocknen der geklotzten Materialien und anschließendes Aufdrucken einer Reservepaste, die gewünschtenfalls neben dem Reservierungsmittel gegen das Reservierungsmittel beständige Dispersions- und Reaktivfarbstoffe enthält, Wärmebehandlung bei Temperaturen von 100 bis 190°C und, gegebenenfalls, daran anschließendes alkalisches Fixieren des Reaktivfarbstoffes in an sich bekannter Weise lassen sich überraschenderweise dadurch überwinden, daß man 1. als ätzbare Dispersionsfarbstoffe solche der Formel worin R₁ Wasserstoff, Alkyl mit 1 bis 6 C-Atomen, Cyan, Trifluormethyl oder einen Phenylrest, der durch einen Substituenten der Gruppe Chlor, Brom, Nitro oder Alkyl mit 1 bis 4 C-Atomen substituiert sein kann; X₁ Wasserstoff, Chlor, Brom, ein gegebenenfalls durch einen Substituenten der Gruppe Chlor, Brom, Cyan, Hydroxy substituiertes Alkyl mit 1 bis 4 C-Atomen, Alkoxy mit 1 bis 4 C-Atomen, Hydroxyalkoxy mit 2 bis 4 C-Atomen und Alkoxy-alkoxy mit insgesamt 3 bis 6 C-Atomen; Y₁ Wasserstoff, Chlor, Brom, gegebenenfalls durch einen Substituenten der Gruppe Chlor, Brom, Cyan, Hydroxy substituiertes Alkyl mit 1 bis 4 C-Atomen, Alkoxy mit 1 bis 4 C-Atomen, Hydroxyalkoxy mit 2 bis 4 C-Atomen, Alkoxyalkoxy mit insgesamt 3 bis 6 C-Atomen, -NH-CO-Y₂, -NH-SO₂-Y₂, worin Y₂ für Alkyl mit 1 bis 4 C-Atomen, wobei der Alkylrest gegebenenfalls mit einem Substituenten aus der Gruppe Phenyl, Chlor, Brom, Cyan, Hydroxy, Alkoxy mit 1 bis 2 C-Atomen oder Phenoxy substituiert sein kann, Phenyl, Amino, N-Alkylamino mit 1 bis 4 C-Atomen steht; R₂ Wasserstoff, ein gegebenenfalls durch Chlor, Brom, Cyan, Hydroxy, Alkoxy oder Hydroxyalkoxy mit 1 bis 4 C-Atomen, Phenyl, Alkanoyloxy mit 2 bis 4 C-Atomen, Alkylaminocarbonyloxy mit 2 bis 4 C-Atomen oder Phenylaminocarbonyloxy substituiertes Alkyl mit 1 bis 6 C-Atomen, Hydroxyalkyl mit 2 bis 4 C-Atomen oder Alkenyl mit 3 bis 6 C-Atomen; R₃ ein gegebenenfalls durch Chlor, Brom, Cyan, Hydroxy, Alkoxy oder Hydroxyalkoxy mit 1 bis 4 C-Atomen, Phenyl, Alkanoyloxy mit 2 bis 4 C-Atomen oder Alkylaminocarbonyloxy mit 2 bis 4 C-Atomen substituiertes Alkyl mit 1 bis 6 C-Atomen, Hydroxyalkyl mit 2 bis 4 C-Atomen, Alkenyl mit 3 bis 6 C-Atomen oder Phenyl ist, oder solche, die in einer der möglichen tautomeren Formen der Formel II entsprechen, worin D für Phenyl steht, das gegebenenfalls mindestens einen Substituenten enthält, der aus Chlor, Brom, Nitro, Cyano, Trifluoromethyl, Thiocyano, Niederalkyl, Niederalkoxy, Niederalkylcarbonyl, Niederalkylsulfonyl, Niederalkylcarbonylamino, Carbamoyl und N-Niederalkyl- und N,N-Diniederal- kylderivaten davon, Sulfamoyl und N-Niederalkyl- und N,N-Diniederalkylderivaten davon, Sulfamato und N-Niederalkyl- und N,N-Diniederalkylderivaten davon, ausgewählt ist; X₂ für Wasserstoff, Niederalkyl, Carbamoyl, Cyano, Chlor, Brom, Nitroso, Nitro, Niederalkylcarbonyl, Sulfamoyl, Niederalkylsulfonyl oder Niederalkylcarbonylamino steht; Z für Wasserstoff oder Niederalkyl steht; als ätzbare Reaktivfarbstoffe solche, die reaktive Reste der Formeln III bis Vl worin M Wasserstoff oder ein Metallkation und hal Halogen bedeuten, enthalten, und eine Reservepaste, die als Reservierungsmittel
a) ein Alkalisulfit oder aber ein Alkalihydrogensulfit in Kombination mit Alkalicarbonat oder Alkalihydrogencarbonat und gegebenenfalls einem Aldehyd und
b) gegebenenfalls ein nichtionogenes Detergens enthält,

einsetzt.

Die folgenden Abschnitte dienen der detaillierten Beschreibung der erfindungsgemäß besonders vorteilhaft einzusetzenden Dispersionsfarbstoffe der Formel

Alkylreste mit 1 bis 6 C-Atomen, für die R₁ in Formel I stehen kann, sind beispielsweise Methyl; Äthyl; Propyl; Isopropyl; Butyl; 1- und 2-Isobutyl; Pentyl-(1), -(2) und -(3); 2- oder 3-Methylbutyl-(1) oder -(2); Hexyl-(1),-(2) oder-(3); 1-, 2- oder 3-Äthylbutyl-(1) oder -(2); 2-, 3- oder 4-Methylpentyl-(1).

Beispiele für Substituenten, für die X₁ in der Formel I stehen kann, sind: Chlor; Brom; Äthyl; Methyl; Propyl; Isopropyl; Butyl-(1) oder -(2); Isobutyl; β-Chlor-, Brom-, -Cyan- oder Hydroxyäthyl; β-Chlor-, Brom-, Cyan- oder -Hydroxypropyl; y-Chlor-, Brom-, -Cyan- oder Hydroxypropyl; β- oder y-Chlor-, -Brom-, -Cyan- oder Hydroxybutyl-(1); 3-Chlor-, -Brom-, -Cyan- oder -Hydroxybutyl-(2); Methoxy, Äthoxy, Propoxy, Isopropoxy; But-1-oder-2-oxy; Isobutoxy;β-Hydroxyäthoxy;β-oderγ-Hydroxypropoxy; Hydroxyisopropoxy; β-, y- oder δ-Hydroxybutoxy; Hydroxyisobutoxy; ß-Methoxyäthoxy; ß-Äthoxyäthoxy; β-Propoxyäthoxy; ß-Butoxyäthoxy; β- oder y-Propoxypropoxy; β-, y- oder δ-Methoxy- bzw. -äthoxybutoxy.

Substituenten, für die Y₁ stehen kann, sind beispielsweise: Methyl; Äthyl; Propyl-(1) oder -(2); n-Butyl-(1) oder -(2); Isobutyl-(1), -(2) oder -(3); 2-Chloräthyl; 2-Chlorpropyl; 3-Chlorpropyl; 2-Bromäthyl; 2-Cyanäthyl; 2-Cyanpropyl; 3-Cyanpropyl; 1- oder 2-Hydroxyäthyl; 2- oder 3-Hydroxypropyl-(1); Methoxy; Äthoxy; Propoxy; Isopropoxy; Butoxy; Isobutoxy; β-Hydroxyäthoxy; 2- oder 3-Hydroxypropoxy; 2- oder 4-Hydroxy-but-2-oxy; Methoxyäthoxy; Athoxymethoxy; 2- oder 3-Methoxyprop-1-oxy; 2- oder 3-Äthoxyprop-l-oxy; 2- oder 4-Methoxybut-1-oxy; 2- oder 4-Äthoxybut-1-oxy; 4-Methoxy- oder -äthoxybut-2-oxy; 1- oder 2-Meth- oder -äthoxybut-2-oxy; Acetylamino; Propionylamino; Butyrylamino; Phenacetylamino; Chlor-, Brom-, Cyan- oder Hydroxyacetylamino; 2- oder 3-Chlor- oder -Brompropionylamino; 2- oder 3-Hydroxypropionylamino; 2- oder 3-Cyanpropionylamino; 2-, 3- oder 4-Chlor- oder Brombutyrylamino; 2-, 3- oder 4-Cyanbutyrylamino; 2-, 3- oder 4-Hydroxybutyrylamino; Methoxyacetylamino; 2- oder 3-Methoxy- oder -Äthoxypropionylamino; 2-, 3- oder 4-Methoxybutyrylamino; Phenoxyacetylamino; Benzoylamino; Aminocarbonylamino; Methyl-, Äthyl-, Propyl- oder Butylaminocarbonylamino; Isopropylamino-carbonylamino; Iso- oder sek.-Butylaminocarbonylamino.

Gegebenenfalls substituierte Niederalkylgruppen mit 1 bis 6 C-Atomen, für die R₂ oder R₃ stehen, sind beispielsweise: Methyl, Äthyl, Propyl, Isopropyl, Butyl, Isobutyl, sek.-Butyl, Pentyl-1, -2 oder -3, Hexyl-1, -2 oder -3, 2-Chlor-, -Brom- oder -Cyanäthyl, 2- oder 3-Chlor-, -Brom- oder -Cyanpropyl-(1); 2-, 3- oder 4-Chlor-, -Brom- oder -Cyanbutyl-(1); 1-, 3- oder 4-Chlor-, -Brom- oder -Cyanbutyl-(2); Methoxy-, Äthoxy-, Propoxy-, Isopropoxy- oder Butoxyäthyl; ß-(ß-Hydroxyäthoxy)-äthyl; 2- oder 3-Methoxy- oder -Äthoxypropyl-(1); Benzyl; Phenäthyl; Phenylpropyl; Acetyloxy-, Propionyloxy- oder Butyryloxyäthyl; 2- oder 3-Acetyloxy-, Propionyloxy- oder Butyryloxypropyl-(1); 2-, 3- oder 4-Acetyloxybutyl-(1); Phenoxyacetoxyäthyl, -propyl oder -butyl; Methyl-, Äthyl-, Propyl-, Butyl- oder Phenylaminocarbonyloxyäthyl-(2) oder -(3); Methyl-, Äthyl-, Propyl- oder Butylaminocarbonyloxypropyl-(1) oder -butyl-(1); 2-Hydroxyäthyl; 2- oder 3-Hydroxypropyl-(1); 3-Hydroxypropyl-(2); 2-, 3- oder 4-Hydroxybutyl-(1); 1-, 3- oder 4-Hydroxybutyl-(2).

Alkenylgruppen, für die R₂ oder R₃ stehen, sind beispielsweise: Allyl; Methallyl; Crotyl; Buten-3-yl-(1); Buten-3-yl-(2); Penten-2-, -3- oder -4-yl-(1); Penten-3- oder -4-yl-(2); Hexen-2-, -3-, -4-oder -5-yl-(1).

Besonders bevorzugt für den Einsatz nach dem erfindungsgemäßen Verfahren sind Farbstoffe der Formel I, in denen R₁ Wasserstoff bedeutet und R₂ frei von Alkoxycarbonyl und Hydroxyalkoxycarbonylgruppen ist. Eine weitere bevorzugte Gruppe von Farbstoffen der Formel I umfaßt solche Farbstoffe, die in den Resten R₂ und/oder R₃ Hydroxygruppen enthalten, insbesondere solche, in denen R₂Äthyl oder β-Hydroxyäthyl und R_{3ß}-Hydroxyäthyl ist.

Eine weitere, für die erfindungsgemäße Verwendung besonders bevorzugte Klasse von dispersen Monoazofarbstoffen sind die Farbstoffe der Formel worin X₁ für Wasserstoff, Alkyl mit 1 bis 4 C-Atomen, Alkoxyalkoxy mit insgesamt 3 bis 6 C-Atomen, Hydroxyalkyl mit 2 bis 4 C-Atomen, Chlor; Y₁ für Chlor, Alkyl mit 1 bis 4 C-Atomen oder - NH - CO - Y₂ stehen und Rᵢ, R₂, R₃ und Y₂ die oben angegebenen Bedeutungen haben.

Bevorzugte -NH-CO-Y₂-Gruppen sind Alkanoylaminogruppen mit unsubstituiertem Alkanoylrest mit 2 bis 4 C-Atomen, insbesondere Acetylaminogruppen.

Besonders bevorzugt sind solche Farbstoffe für den Einsatz nach dem erfindungsgemäßen Verfahren, die eine Kombination bevorzugter Merkmale aufweisen, wie beispielsweise Farbstoffe der Formel VII worin R₂ Äthyl oder β-Hydroxyäthyl ist, oder Farbstoffe der Formeln

Die beim erfindungsgemäßen Verfahren verwendeten Farbstoffe der Formel II und ihre Herstellung sind aus der deutschen Offenlegungsschrift 2 612 741 bekannt. Sie können in einer Anzahl von möglichen tautomeren Formen existieren. Der Zweckmäßigkeit halber sind die Farbstoffe nur in einer der möglichen Formen formuliert. Es wird jedoch darauf hingewiesen, daß die Erfindung auch die Verwendung von Farbstoffen in jeder der möglichen tautomeren Formen umfaßt.

In der folgenden Beschreibung beziehen sich die Ausdrücke »Niederalkyl« und »Niederalkoxy« auf Alkyl- bzw. Alkoxyradikale mit 1 bis 4 Kohlenstoffatomen.

Beispiele für Substituenten, die am Phenylradikal D vorliegen können, sind Niederalkylradikale, wie z. B. Methyl, Niederalkoxyradikale, wie z. B. Methoxy und Äthoxy, Niederalkylcarbonylradikale, wie z. B. Acetyl, Niederalkylsulfonylradikale, wie z. B. Äthylsulfonyl, Niederalkylcarbonylaminoradikale, wie z. B. Acetylamino, N-Niederalkyl- und N,N-Di-niederalkylcarbamoyl-Radikale, wie z. B. N-Äthylcarbamoyl, N-Butylcarbamoyl und N,N-Dimethylcarbamoyl, N-Niederalkyl- und N,N-Di- niederalkylsulfamoyl-Radikale, wie z. B. N-Äthylsulfamoyl und N,N-Dimethylsulfamoyl, N-Niederalkyl-und N,N-Di-niederalkylsulfamato-Radikale (-O · S0₂NH₂), wie z. B. N-Methylsulfamato und N,N-Diäthylsulfamato, Beispiele für Niederalkylradikale X₂ und Z sind Ethyl und Methyl. Beispiele für Niederalkylcarbonylradikale X₂ sind Acetyl und Propionyl. Ein Beispiel für ein Niederalkylsulfonylradikal X₂ ist Ethylsulfonyl. Ein Beispiel für eine Niederalkylcarbonylaminoradikal X₂ ist Acetylamino.

Die bei dem erfindungsgemäßen Verfahren eingesetzten Reaktivfarbstoffe enthalten einen der oben angegebenen faserreaktiven Reste der Formeln III bis Vl. Den Resten der Formeln 111 bis V ist es gemeinsam, daß sie in Gegenwart von Alkali unter Abspaltung eines Sulfat- oder Halogenidanions eine Vinylsulfonylgruppe ausbilden. Diese in Gegenwart von Alkali gebildete Gruppe fixiert in gleicher Weise wie der direkt an den Farbstoffrest gebundene Vinylsulfonylrest der Formel V durch Addition einer der OH-Gruppen der Cellulose an die Vinyldoppelbindung. Reaktivfarbstoffe, die einen der obengenannten reaktiven Reste aufweisen, können allen technisch wichtigen Farbstoffgruppen angehören. Als Beispiele für Reaktivfarbstoffe, die für die Durchführung des erfindungsgemäßen Verfahrens geeignet sind, seien die Monoazofarbstoffe CI-Yellow 13-17 und 72-74, Orange 7, 15, 16, 23, 24, 55, Red 21-23, 35, 36, 50, 63,103-107, 112-114, Blue 28, Brown 16; die Disazofarbstoffe CI-Blue 76, Blue 98, Black 5, 31; die Mono- bzw. Disazo-Metallkomplex-Farbstoffe CI-Violet 4, 5, Blue 20, Brown 18; die Anthrachinonfarbstoffe CI-Violet 22, Blue 19 und 27; die Phthalocyaninfarbstoffe CI-Blue 21, 38, 77,91 und Green 14 genannt.

Besonders bevorzugt sind als ätzbare Reaktivfarbstoffe solche, die als Reaktivanker mindestens einen faserreaktiven Rest der Formeln IV oder V enthalten.

Die Mengen der Farbstoffe, die in den erfindungsgemäß einzusetzenden Klotzflotten enthalten sind, wird wie üblich auf die Farbtiefe der gewünschten Färbung und Intensität des Reserveeffektes abgestimmt. Außerdem entspricht die Menge der für eine der beteiligten Faserarten geeigneten Farbstoffe auch dem Massen-Anteil dieser Faserart an der gesamten Fasermasse. So enthält eine Klotzflotte, die für eine Fondfärbung bestimmter Farbnuance zubereitet wird, im Fall, daß das Substrat überwiegend Zellulosefasern enthält, einen hohen Anteil an ätzbaren und gegebenenfalls nicht ätzbaren Reaktivfarbstoffen und einen niedrigen Anteil ätzbarer und gegebenenfalls nicht ätzbarer Dispersionsfarbstoffe und im Fall, daß das Substrat überwiegend Polyesterfasern enthält, einen hohen Anteil der Dispersionsfarbstoffe und einen niedrigen Anteil der Reaktivfarbstoffe.

Das erfindungsgemäße Verfahren ist nach seiner Art vorwiegend für die Veredelung von Textilien aus Zellulose-Polyester-Fasern bestimmt. Das Mengenverhältnis der beiden Faserarten unterliegt jedoch bei Berücksichtigung der oben angegebenen Kriterien für die Zusammensetzung der Klotzflotte keiner Beschränkung, und im Grenzfall kann das Verfahren auch für die Erzeugung von Reserveeffekten auf reinen Zellulosetextilien bzw. reinen Polyestertextilien eingesetzt werden, wobei dann die Klotzflotten ausschließlich ätzbare und gegebenenfalls nicht ätzbare Reaktivfarbstoffe bzw. ausschließlich ätzbare und gegebenenfalls nicht ätzbare Dispersionsfarbstoffe enthalten.

Die bei der Durchführung des erfindungsgemäßen Verfahrens einzusetzende Reservepaste enthält als Reservierungsmittel entweder ein Alkalisulfit oder aber ein Alkalihydrogensulfit in Kombination mit Alkalicarbonat oder Alkalihydrogencarbonat als Reservierungsmittel. Das Alkalihydrogensulfit kann auch durch eine äquivalente Menge eines Alkalihydrogensulfit-Aldehydaddukts ganz oder teilweise ersetzt werden. Es ist auch möglich, dieses Addukt in der Reservepaste selbst zu erzeugen, indem man der Reservepaste Alkalihydrogensulfit, Alkalihydrogencarbonat und einen Aldehyd zusetzt. Als Alkalisulfit, Alkalihydrogensulfit und Alkalihydrogencarbonat sind für den technischen Einsatz insbesondere die Natrium- oder Kaliumsalze, vorzugsweise die Natriumsalze, geeignet. Als Aldehyde, die als Alkalihydrogensulfitaddukte in den Reservepasten enthalten sein können, kommen prinzipiell alle technisch gut zugänglichen, wie z. B. Formaldehyd, Acetaldehyd, Glyoxal, Benzaldeyhd, in Betracht. Da die Aldehyd-Alkalihydrogensulfitaddukte mit den Einzelkomponenten des Addukts im Gleichgewicht stehen, sind solche Aldehyde bevorzugt, die im freien Zustand keinen zu hohen Dampfdruck aufweisen und somit nicht Anlaß zu Geruchsbelästigungen geben können. Besonders geeignet ist für den erfindungsgemäßen Einsatz beispielsweise Glyoxal.

Besondere Vorteile bei der Zubereitung von Druckpasten, die Natriumhydrogensulfit in Kombination mit einem Aldehyd enthalten, bietet der Einsatz von separat hergestellten Additionsverbindungen dieser beiden Komponenten. So läßt sich beispielsweise durch den Einsatz eines solchen Addukts das lästige Schäumen, das bei der Herstellung von Alkalihydrogencarbonat enthaltenden Druckpasten in ungünstigen Fällen auftreten kann, vermeiden. Die Konzentration des Reservierungsmittels in den Druckpasten beträgt zweckmäßigerweise 25 bis 250 g/kg, vorzugsweise 50 bis 130 g/kg, berechnet auf Natriumhydrogensulfit.

Die Reservepasten enthalten neben den genannten Reservierungsmitteln die üblichen in Textildruckpasten enthaltenen Zusätze, insbesondere Verdickungsmittel, wie z. B. Alginate, Stärkeprodukte, synthetische polymere Verdickungsmittel, Mineralöle, hydrotrope Substanzen, wie beispielsweise Harnstoff, sowie Benetzung, Durchdringung und Farbstoffaufnahme fördernde Zusätze. Besonders günstig für den Ätzvorgang ist die Anwesenheit nichtionogener Detergenzien, die zweckmäßigerweise in den Ätzdruckpasten enthalten sein können. Als solche werden in üblichen Ätzdruckpasten z. B. Glycerin und/oder Polyglykole, wie Polyäthylenglykol mit einem mittleren Molekulargewicht von 300 bis 400 eingesetzt.

Es wurde nun gefunden, daß es für die Fixierung der nichtgeätzten Farbstoffe besonders günstig ist, diese in bekannten Druckpasten enthaltenen Zusätze nicht zu verwenden, sondern statt dessen Ester höhermolekularer Polyglykole mit Carbonsäuren einzusetzen. Der Einsatz von Polyglykolestern wirkt sich besonders dann vorteilhaft aus, wenn Buntätzen hergestellt werden sollen, d. h., wenn an der mit der Reservepaste bedruckten Stelle gegen das Reservierungsmittel beständige Dispersions- und Reaktivfarbstoffe bei der Fondfärbung mitverwendet werden oder in der Reservepaste enthalten sind. Polyglykolcarbonsäureester, die mit besonderem Vorteil in den erfindungsgemäß zu verwendenden Reservepasten eingesetzt werden können, sind beispielsweise in der deutschen Auslegeschrift 1 138 735 beschrieben.

Die Durchführung des erfindungsgemäßen Verfahrens erfolgt in an sich bekannter Weise durch Klotzen des Textilmaterials aus Polyester- und Cellulosefasern mit Farbflotten, die einen oder mehrere der obengenannten alkalisch ätzbaren Dispersionsfarbstoffe und einen oder mehrere Reaktivfarbstoffe, die einen der obengenannten reaktiven Reste der Formeln 111 bis VI, vorzugsweise die ß-Sulfatoäthylsulfonyl- oder ß-Sulfatoäthylsulfonamid-Gruppen besitzen, neben den bekannten üblichen Färbereihilfsmitteln, wie beispielsweise Dispergiermitteln, Netzmitteln, Schaumdämpfungsmitteln und Klotzhilfsmitteln und, sofern Buntätzdrucke erzeugt werden sollen, zusätzlich gegen das Ätzmittel beständige Dispersions- und Reaktivfarbstoffe, enthalten, und Abquetschen der geklotzten Gewebebahnen auf eine Flottenaufnahme von 50-120%. Anschließend werden die Gewebebahnen durch Warmluft mit eventueller vorausgehender Infrarotstrahlung,getrocknet, wobei die Temperatur ca. 80 bis maximal etwa 150°C bei entsprechender Verkürzung der Zeit beträgt. Die so vorbereiteten Gewebebahnen werden dann mit der Ätzreservedruckpaste bedruckt, die die oben beschriebenen Reservierungsmittel sowie die in Druckpasten für den Textildruck bekannten Zusatzstoffe, insbesondere Verdickungsmittel, enthält. Anschließend werden die geklotzten und bedruckten textilen Flächengebilde einer Wärmebehandlung zwischen 100 und 190° C unterworfen. Die Wärmezufuhr erfolgt vorzugsweise durch überhitzten Wasserdampf. Die Hitzebehandlung bewirkt a) an den mit der Reservepaste bedruckten Stellen eine Inhibierung der reservierbaren Dispersions- und Reaktivfarbstoffe und eine Fixierung der gegebenenfalls vorhandenen, nicht reservierbaren Dispersions- und Reaktivfarbstoffe, b) an den nicht mit Reservepaste bedruckten Stellen eine Fixierung der Dispersionsfarbstoffe und, sofern die Klotzflotte ein Alkaliformiat enthalten hat, auch gleichzeitig der Reaktivfarbstoffe. Hierbei ist unter Inhibierung des Farbstoffes die durch das Reservierungsmittel hervorgerufene Änderung des Farbstoffmoleküls zu versehen, die dazu führt, daß der betreffende Farbstoff das Substrat nicht mehr anfärbt. Bei den Zweiphasen-Verfahren, d. h., sofern die Klotzflotte kein Alkaliformiat enthalten hat, erfolgt anschließend die Fixierung der Reaktivfarbstoffe in der Fondfärbung, d. h., an den nicht mit Reservepaste bedruckten Stellen.

Zum Schluß werden die Färbungen bzw. Drucke heiß und kalt gespült und getrocknet. Eine besondere Ausführungsform des erfindungsgemäßen Verfahrens besteht darin, daß die Klotzflotte außer reservierbaren Dispersions- und Reaktivfarbstoffen zusätzlich solche enthält, die gegen das Reservierungsmittel beständig sind und somit durch die erfindungsgemäß einzusetzenden Ätzreservedruckpasten nicht zerstört werden. Verfährt man im übrigen wie oben angegeben, so erhält man mehrfarbige Dessins. Eine weitere Ausführungsform des erfindungsgemäßen Verfahrens besteht darin, daß man die reservierbaren Farbstoffe nicht durch Klotzen mit einer Klotzflotte auf dem gesamten Gewebe appliziert, sondern ebenfalls in Form von Druckpasten auf das Gewebe aufdruckt und anschließend mit der Ätzreservedruckpaste überdruckt. Fixierung und Fertigstellung der Textildrucke erfolgt dann anschließend wie oben bereits beschrieben. Auch bei diesem Verfahren ist es möglich, den als erstes aufgedruckten Farbdruckpasten Farbstoffe zuzusetzen, die gegen das Reservierungsmittel resistent sind. Auch in diesem Falle werden mehrfarbige Dessins erhalten. Eine weitere Möglichkeit zur Durchführung des erfindungsgemäßen Verfahrens besteht darin, daß auf den mit reservierbaren Farbstoffen geklotzten oder bedruckten Fond Ätzreservedruckpasten aufgedruckt werden, die ihrerseits gegen das Reservierungsmittel resistente Farbstoffe enthalten. Bei anschließender Fixierung und Fertigstellung der Textilmaterialien, wie oben beschrieben, werden auch hier mehrfarbige Dessins erhalten.

Die Dispersionsfarbstoffe der Formel I liegen in den Klotzflotten bzw. in den Druckpasten in fein dispergierter Form vor, wie es für Dispersionsfarbstoffe üblich und bekannt ist, während die Reaktivfarbstoffe gelöst sind. Auch die Herstellung der Klotzflotten bzw. Druckpasten, die erfindungsgemäß einzusetzen sind, erfolgt in an sich bekannter Weise durch Mischen der Flotten- bzw. Druckpastenbestandteile mit der nötigen Menge Wasser und flüssigen feindispersen oder festen redispergierbaren Einstellungen der Dispersionsfarbstoffe sowie Lösungen bzw. Einstellungen der Reaktivfarbstoffe.

Gegen das Reservierungsmittel resistente Dispersionsfarbstoffe, die zur Herstellung von mehrfarbigen Dessins mit dem reservierbaren Farbstoff der Formel kombiniert werden können, sind die bekannten Handelsfarbstoffe aus der Gruppe der Azo- oder Azomethin-, Chinophthalon-, Nitro-oder Anthrachinonfarbstoffe. Einige Beispiele für resistente Dispersionsfarbstoffe sind:

Gegen das Reservierungsmittel beständige Reaktivfarbstoffe, die zur Herstellung von mehrfarbigen Dessins mit dem reservierbaren Reaktivfarbstoff der Formel I kombiniert werden können, sind die bekannten Handelsfarbstoffe aus der Gruppe der Azo- oder Azomethin-, Chinophthalon-, Nitro- oder Anthrachinonfarbstoffe, die als faserreaktiven Rest einen aus der Klasse der Triazine, Chinoxaline, Phthalazine, Pyridazine, Pyrimidine oder der _{IX},ß-ungesättigten aliphatischen Carbonsäuren enthalten. Stellvertretend für die gesamte Klasse seien im folgenden die wichtigsten Verbindungen genannt, von denen sich die faserreaktiven Reste der nicht reservierten, d. h., gegen das Ätzmittel beständigen Reaktivfarbstoffe ableiten:
Cyanurchlorid, Cyanurbromid, Cyanurfluorid, Dihalogenmono-amino-triazine, wie 2,6-Dichlor-4-amino-triazin, 2,6-Dichlor-4-methylamino-triazin, 2,6-Dichlor-4-oxäthylaminotriazin, 2,6-Dichlor-4-phenyl- aminotriazin, 2,6-Dichlor-4-(o-, m- oder p-sulfophenyl)-aminotriazin, Dihalogenalkoxy- und -aryloxy- sym.-triazine, Tetrahalogenpyrimidine, 2,4,6-Trihalogenpyrimidine, Derivate heterocyclischer Carbon-oder Sulfonsäuren, wie 3,6-Dichlorpyridazin-4-carbonsäurechlorid, 2,4-Dichlorpyrimidin-5-carbonsäurechlorid, 2,4,6-Trichlorpyrimidin-5-carbonsäurechlorid, 4,5-Dichlor-6-pyridazonylpropionylchlorid, 1,4-Dichlorphthalazin-6-carbonsäurechlorid, 5,6-Dichlor-4-methyl-2-methylsulfonyl-pyrimidin, 2- oder 3-Monochlorchinoxalin-6-carbonsäurechlorid oder -6-sulfonsäurechlorid, 2,3-Dichlorchinoxalin-6-carbonsäurechlorid oder -6-sulfonsäurechlorid, 1,4-Dichlorphthalazin-6-carbons.äurechlorid oder -6-sulfonsäurechlorid, 2,4-Dichlorchinazolin-6- oder -7-carbonsäurechlorid oder -sulfonsäurechlorid, 2-Chlorbenzthiazol-5- oder -6-carbonsäurechlorid oder -5- oder -6-sulfonsäurechlorid, 2-Methylsulfonyl- oder 2-Äthylsulfonyl- oder 2-Phenylsulfonylbenzthiazol-5- oder -6-sulfonsäurechlorid, Acrylsäurechlorid und 3-Chlorpropionsäurechlorid.

Soweit in den folgenden Ausführungsbeispielen Lösungen von Substanzen eingesetzt werden, handelt es sich, wenn nicht ausdrücklich ein anderes Lösungsmittel angegeben ist, um wäßrige Lösungen. Prozentangaben sind Gewichtsprozente.

### Beispiel 1

Man klotzt ein mercerisiertes Mischgewebe aus Polyester-Baumwolle 50 : 50 mit einer Flotte aus 20 Gewichtsteilen der flüssigen Handelsform von 5-(4-Nitro-2-methylphen-1-yl)-azo-4-methyl-3-cyan-2,6-dihydroxypyridin, 20 Gewichtsteilen der flüssigen Handelsform von C.I. Disperse Violet 48, 40 Gewichtsteilen der Handelsform einer Mischung von 40 Gewichts-% C.I. Reactive Yellow 17 und 60 Gewichts-% C.I. Reactive Violet 5, 200 Gewichtsteilen Wasser 80° C, 687 Gewichtsteilen Wasser kalt, 10 Gewichtsteilen m-nitrobenzolsulfonsaurem Natrium, 20 Gewichtsteilen eines Antimigrationsmittels auf Basis Polyacrylsäure und 3 Gewichtsteilen Mononatriumphosphat. Man trocknet vorsichtig in einer Hotflue bei 80 bis 100° C und überdruckt im Filmdruckverfahren mit einer Druckpaste, die wie folgt hergestellt wird: 30 Gewichtsteile der Handelsform von C.I. Reactive Red 24, 30 Gewichtsteile der flüssigen Handelsform von C.I. Disperse Red 132, 100 Gewichtsteile Harnstoff und 10 Gewichtsteile m-nitrobenzolsulfonsaures Natrium werden in 150 Gewichtsteilen Wasser von 80°C gelöst. Diese Lösung wird in 500 Gewichtsteile einer Stammverdickung eingerührt, die 230 Gewichtsteile einer wäßrigen 4%igen Alginatverdickung, 80 Gewichtsteile einer wäßrigen 10%igen Stärkeätherverdikkung, 85 Gewichtsteile Wasser, 25 Gewichtsteile einer wäßrigen 10%igen Lösung des Kondensationsproduktes von Polyglykol 2000 mit Stearinsäure und 80 Gewichtsteile Schwerbenzin enthält. Anschließend gibt man noch 100 Gewichtsteile Ätzreserve zu, die vorher durch Mischen von 65 Gewichtsteilen einer 40%igen wäßrigen Glyoxallösung, 310 Gewichtsteilen Natriumhydrogensulfitlösung 38° Bé, 125 Gewichtsteilen Wasser und 500 Gewichtsteilen Natriumhydrogencarbonat hergestellt wurde. Nach dem Trocknen dämpft man 7 Minuten bei 175° C in einem Hochtemperaturdämpfer, klotzt das Gewebe mit einer Fixierlösung aus 700 Volumen Wasser, 150 Volumen Natriumcarbonat, 150 Volumen Natriumchlorid, 100 Volumen Natronlauge 38°Bé, 50 Volumen Caliumcarbonat (die Lösung wird mit Wasser auf 1000 Volumenteile eingestellt) und dämpft in einem Zweiphasen-Blitzdämpfer 10 Sekunden bei 110-115°C.

Anschließend wird kalt gespült und mit 2 g/l eines Hilfsmittels auf Fettsäurepolyglykolester-Basis bei 40, 60 und 80° C nachbehandelt, gespült und getrocknet.

Man erhält rote Bunteffekte auf einem braunen Fond.

### Beispiel 2

Man klotzt ein laugiertes Mischgewebe aus Polyester-Zellwolle 70:30 mit der im Beispiel 1 beschriebenen Farbflotte, trocknet vorsichtig in einer Hotflue bei 80-100°C und überdruckt im Filmdruck mit einer Druckpaste, bestehend aus 40 Gewichtsteilen der flüssigen Handelsform von C.I. Disperse Red 200, 30 Gewichtsteilen der Handelsform von C.I. Reactive Red 33, 80 Gewichtsteilen Harnstoff, 274 Gewichtsteilen Wasser von 80°C, 10 Gewichtsteilen m-nitrobenzolsulfonsaurem Natrium, 500 Gewichtsteilen Stammverdickung gemäß Beispiel 1, 30 Gewichtsteilen Natriumcarbonat, 30 Gewichtsteilen Natriumhydrogensulfitlösung 38° Be, 6 Gewichtsteilen 40%iger Glyoxallösung. Nach dem Trocknen dämpft man 7 Minuten im Sattdampf, um den Reserveeffekt zu verstärken und fixiert dann die Dispersionsfarbstoffe und die gegen Alkalisulfite beständigen Reaktivfarbstoffe 6 Minuten bei 185°C in einem Hochtemperaturdämpfer. Dann wird zur Fixierung der Fondfärbung mit der im Beispiel 1 angegebenen Fixierlösung geklotzt, 10 Sekunden bei 110-115°C gedämpft und wie im Beispiel 1 angegeben fertiggestellt.

Man erhält scharlachfarbene Bunteffekte auf einem braunen Fond.

### Beispiel 3

Man klotzt ein mercerisiertes Mischgewebe aus Polyester-Baumwolle 65 : 35 mit einem Ansatz, bestehend aus 100 Gewichtsteilen einer 20%igen Flüssigeinstellung des Farbstoffes der Formel 40 Gewichtsteilen der flüssigen Handelsform von C.I. Reactive Blue 122, 808 Gewichtsteilen Wasser kalt, 10 Gewichtsteilen m-nitrobenzolsulfonsaurem Natrium, 20 Gewichtsteilen eines Antimigriermittels auf Polyacrylsäurebasis, 2 Gewichtsteilen Mononatriumphosphat, 20 Gewichtsteilen Natriumformiat.

Man trocknet vorsichtig in einer Hotflue bei 80-100°C und überdruckt im Filmdruck mit einer Druckpaste aus
25 Gewichtsteilen der Handelsform von 1-[5-(3,6-Dichlorpyridazin-4-yl-carbonylamino)-2-methyl-3-sulfophenyl]-3-carboxy-4-(2-sulfophenyl-azo)-5-pyrazolon-(5), 40 Gewichtsteilen der flüssigen Handelsform von C.I. Disperse Yellow 63, 150 Gewichtsteilen Harnstoff, 199 Gewichtsteilen Wasser kalt, 10 Gewichtsteilen m-nitrobenzolsulfonsaurem Natrium, 500 Gewichtsteilen Stammverdickung gemäß Beispiel 1, 40 Gewichtsteilen Natriumhydrogencarbonat, 30 Gewichtsteilen Natriumhydrogensulfitlösung 38° Be, 6 Gewichtsteilen 40%iger Glyoxallösung.

Nach dem Trocknen wird 7 Minuten bei 175°C mit überhitztem Wasserdampf fixiert und wie im Beispiel 1 angegeben nachbehandelt.

Man erhält gelbe Bunteffekte auf einem marineblauen Boden.

### Beispiel 4

Eine laugierte Maschenware aus Polyester-COLVERA 70 : 30 wird mit folgender Farbflotte geklotzt: 50 Gewichtsteile der flüssigen Handelsform von C.I. Disperse Red 278, 40 Gewichtsteile der Handelsform von C.I. Reactive Red 63, 200 Gewichtsteile Wasser 80°C, 660 Gewichtsteile Wasser kalt, 10 Gewichtsteile m-nitrobenzolsulfonsaures Natrium, 20 Gewichtsteile eines Antimigriermittels auf Basis Polyacrylsäure, 20 Gewichtsteile Natriumformiat.

Man trocknet vorsichtig in einer Hotflue bei 80-100°C und überdruckt im Filmdruck mit einer Druckpaste aus 30 Gewichtsteilen der Handelsform von 1-[5-(3,6-Dichlorpyridazin-4-yl-carbonylamino)-3-sulfo-2,4,6-trimethyl-phenylamino]-3-sulfo-4-amino-anthrachinon, 50 Gewichtsteilen der flüssigen Handelsform von C.I. Disperse Blue 73, 200 Gewichtsteilen Harnstoff, 102 Gewichtsteilen Wasser 80°C, 10 Gewichtsteilen m-nitrobenzolsulfonsaurem Natrium, 500 Gewichtsteilen Stammverdickung gemäß Beispiel 1, 50 Gewichtsteilen Natriumhydrogencarbonat, 50 Gewichtsteilen Natriumhydrogensulfitlösung 38° Be und 8 Gewichtsteilen einer 40%igen Glyoxallösung.

Nach dem Trocknen wird 7 Minuten bei 175°C mit überhitztem Wasserdampf fixiert und wie im Beispiel 1 angegeben nachbehandelt.

Man erhält blaue Bunteffekte auf einem roten Boden.

### Beispiel 5

Man klotzt ein Mischgewebe aus Polyester und mercerisierter Baumwolle im Verhältnis 65 : 35 mit einer Farbflotte aus 150 Gewichtsteilen einer 20%igen Flüssigeinstellung des Farbstoffes der Formel 40 Gewichtsteilen der Handelsform von C.I. Reactive Blue 122, 767 Gewichtsteilen Wasser, 3 Gewichtsteilen Natriumchlorat, 20 Gewichtsteilen eines Antimigriermittels auf Basis Polyacrylsäure, 20 Gewichtsteilen Natriumformiat. Man trocknet vorsichtig in einer Hotflue bei 80-100°C und überdruckt im Rouleauxdruck mit einer Druckpaste bestehend aus 60 Gewichtsteilen des Farbstoffes der Formel 60 Gewichtsteilen der flüssigen Handelsform von C:I. Disperse Blue 87, 255 Gewichtsteilen Wasser, 600 Gewichtsteilen einer 4%igen Lösung eines Natriumalginats, 25 Gewichtsteilen Natriumsulfit.

Nach dem Trocknen wird 7 Minuten bei 175°C mit überhitztem Wasserdampf fixiert und wie im Beispiel 1 angegeben nachbehandelt.

Man erhält türkisfarbene Bunteffekte auf einem marineblauen Fond.

### Beispiel 6

Man klotzt ein mercerisiertes Mischgewebe aus Polyester-Baumwolle 65 : 35 mit einem Ansatz bestehend aus: 50 Gewichtsteilen der flüssigen Handelsform von 5-(4-Nitro-2-methylphen-1-yl)-azo-4-methyl-3-cyan-2,6-dihydroxypyridin, 40 Gewichtsteilen der Handelsform von C.I. Reactive Yellow 42, 867 Gewichtsteilen Wasser, 3 Gewichtsteilen Natriumchlorat, 20 Gewichtsteilen eines Antimigriermittels auf Basis Polyacrylsäure, 20 Gewichtsteilen Natriumformiat. Man trocknet vorsichtig in einer Hotflue bei 80-100°C und überdruckt im Rouleauxdruck mit einer Druckpaste aus 60 Gewichtsteilen der Handelsform von C.I. Reactive Red 24, 40 Gewichtsteilen der flüssigen Handelsform von C.I. Disperse Red 132, 275 Gewichtsteilen Wasser, 600 Gewichtsteilen einer 4%igen Lösung eines Natriumalginats, 25 Gewichtsteilen Natriumsulfit.

Nach dem Trocknen wird 7 Minuten bei 175°C mit überhitztem Wasserdampf fixiert und wie im Beispiel 1 angegeben nachbehandelt.

Man erhält brillante rote Bunteffekte auf einem gelben Fond.

## Patentansprüche

1. Verfahren zur Herstellung von Reserveeffekten auf Textilmaterialien auf Basis von Mischfasern aus Polyester und Cellulose, insbesondere Polyester-Baumwollfasern durch Imprägnieren der Materialien mit Farbflotten, die neben üblichen Färbe- und Klotzhilfsmitteln Dispersions- und Reaktivfarbstoffe enthalten, die mit den Reservierungsmitteln reagieren und die gegebenenfalls weitere gegen die Reservierungsmittel beständige Dispersions- und Reaktivfarbstoffe und gegebenenfalls Alkaliformiat enthalten, Trocknen oder Antrocknen der geklotzten Materialien und anschließendes Aufdrucken einer Reservepaste, die gewünschtenfalls neben dem Reservierungsmittel gegen das Reservierungsmittel beständige Dispersions- und Reaktivfarbstoffe enthält, Wärmebehandlung bei Temperaturen von 100 bis 190°C und gegebenenfalls daran anschließendes alkalisches Fixieren des Reaktivfarbstoffes in an sich bekannter Weise, dadurch gekennzeichnet, daß als ätzbare Dispersionsfarbstoffe solche der Formel worin
R₁ Wasserstoff, Alkyl mit 1 -6 C-Atomen, Cyan, Trifluormethyl oder einen Phenylrest, der durch einen Substituenten der Gruppe Chlor, Brom, Nitro oder Alkyl mit 1 -4 C-Atomen substituiert sein kann;
X₁ Wasserstoff, Chlor, Brom, ein gegebenenfalls durch einen Substituenten der Gruppe Chlor, Brom, Cyan, Hydroxy substituiertes Alkyl mit 1 -4 C-Atomen, Alkoxy mit 1 -4 C-Atomen, Hydroxyalkoxy mit 2-4 C-Atomen und Alkoxy-alkoxy mit insgesamt 3-6C-Atomen;
Y₁ Wasserstoff, Chlor, Brom, gegebenenfalls durch einen Substituenten der Gruppe Chlor, Brom, Cyan, Hydroxy substituiertes Alkyl mit 1 -4 C-Atomen, Alkoxy mit 1 -4 C-Atomen, Hydroxyalkoxy mit 2-4 C-Atomen, Alkoxyalkoxy mit insgesamt 3-6 C-Atomen, -NH-CO-Y₂, -NH -DO₂-Y₂, worin
Y₂ für Alkyl mit 1-4 C-Atomen, wobei der Alkylrest gegebenenfalls mit einem Substituenten aus der Gruppe Phenyl, Chlor, Brom, Cyan, Hydroxy, Alkoxy mit 1 -2 C-Atomen oder Phenoxy substituiert sein kann, Phenyl, Amino, N-Alkylamino mit 1 -4 C-Atomen steht;
R₂ Wasserstoff, ein gegebenenfalls durch Chlor, Brom, Cyan, Hydroxy, Alkoxy oder Hydroxyalkoxy mit 1 -4 C-Atomen, Phenyl, Alkanoyloxy mit 2-4 C-Atomen, Alkylaminocarbonyloxy mit 2-4 C-Atomen oder Phenylaminocarbonyloxy substituiertes Alkyl mit 1 -6 C-Atomen, Hydroxyalkyl mit 2-4 C-Atomen oder Alkenyl mit 3-6 C-Atomen;
R₃ ein gegebenenfalls durch Chlor, Brom, Cyan, Hydroxy, Alkoxy oder Hydroxyalkoxy mit 1 -4 C-Atomen, Phenyl, Alkanoyloxy mit 2-4 C-Atomen oder Alkylaminocarbonyloxy mit 2-4 C-Atomen substituiertes Alkyl mit 1 -6 C-Atomen, Hydroxyalkyl mit 2-4 C-Atomen, Alkenyl mit 3-6 C-Atomen oder Phenyl ist, oder solche, die in einer der möglichen tautomeren Formen der Formel 11 entsprechen, worin
D für Phenyl steht, das gegebenenfalls mindestens einen Substituenten enthält, der aus Chlor, Brom, Nitro, Cyano, Trifluoromethyl, Thiocyano, Niederalkyl, Niederalkoxy, Niederalkylcarbonyl, Niederalkylsulfonyl, Niederalkylcarbonylamino, Carbamoyl und N-Niederalkyl- und N,N-Dinieder- alkylderivaten davon, Sulfamoyl und N-Niederalkyl- und N,N-Diniederalkylderivaten davon, Sulfamato und N-Niederalkyl- und N,N-Diniederalkylderivaten davon, ausgewählt ist;
X₂ für Wasserstoff, Niederalkyl, Carbamoyl, Cyano, Chlor, Brom, Nitroso, Nitro, Niederalkylcarbonyl, Sulfamoyl, Niederalkylsulfonyl oder Niederalkylcarbonylamino steht;
Z für Wasserstoff oder Niederalkyl steht;
als ätzbare Reaktivfarbstoffe solche, die reaktive Reste der Formeln III bis VI worin
M Wasserstoff oder ein Metallkation und
hal Halogen
bedeuten, enthalten,und eine Reservepaste, die als Reservierungsmittel
a) ein Alkalisulfit oder aber ein Alkalihydrogensulfit in Kombination mit Alkalicarbonat oder Alkalihydrogencarbonat und gegebenenfalls einem Aldehyd und
b) gegebenenfalls ein nichtionogenes Detergens enthält,
eingesetzt werden.

2. Verfahren gemäß Anspruch 1, dadurch gekennzeichnet, daß als ätzbare Dispersionsfarbstoffe solche der Formel eingesetzt werden:

3. Verfahren gemäß den Ansprüchen 1 und 2, dadurch gekennzeichnet, daß als ätzbare Reaktivfarbstoffe solche, die reaktive Reste der Formeln IV und V enthalten, eingesetzt werden.

4. Verfahren gemäß den Ansprüchen 1 bis 3, dadurch gekennzeichnet, daß die Reservepaste als Reservierungsmittel ein vorgefertigtes Aldehyd-Alkalihydrogensulfit-Addukt enthält.

5. Verfahren gemäß den Ansprüchen 1 bis 4, dadurch gekennzeichnet, daß die Reservepaste als nichtionogenes Detergens einen Polyglykol-Carbonsäureester enthält.

6. Die nach dem Verfahren der Ansprüche 1 bis 5 hergestellten, mit Reserveeffekten versehenen Textilmaterialien.

## Claims

1. Process for production of resist effects on textile materials on the basis of mixed fibres of polyester and cellulose, in particular polyester-cotton fibres, by impregnating the materials with dye liquors containing, besides the usual dyeing and padding auxiliaries, disperse and reactive dyestuffs which react with the resisting agents and which, optionally, contain further disperse and reactive dyestuffs that are resistant to the resisting agent and which, optionally, contain alkali metal formiates, by drying or partially drying the padded materials and subsequently printing on the material a resist paste which, if desired, contains besides the resisting agent disperse and reactive dyestuffs resistant to the resisting agent, heat-treating at temperatures of from 100 to 190° C and, optionally, subsequent alkaline fixing of the reactive dyestuff in a manner known by itself, characterised in that the dischargeable disperse dyestuffs used are those of the formula I wherein
R₁ is hydrogen, alkyl with 1-6 carbon atoms, cyano, trifluoromethyl or a phenyl radical which may carry a substituent being selected from the group consisting of chlorine, bromine, nitro and alkyl with 1 -4 carbon atoms;
X₁ is hydrogen, chlorine, bromine, alkyl with 1 -4 carbon atoms which may carry a substituent selected from the group consisting of chlorine, bromine, cyano and hydroxyl, alkoxy with 1-4 carbon atoms, hydroxyalkoxy with 2-4 carbon atoms, alkoxy-alkoxy with a total of 3-6 carbon atoms;
Y₁ is hydrogen, chlorine, bromine, alkyl with 1 -4 carbon atoms which may carry a substituent selected from the group consisting of chlorine, bromine, cyano and hydroxyl, alkoxy with 1 -4 carbon atoms, hydroxyalkoxy with 2-4 carbon atoms, alkoxyalkoxy with a total of 3-6 carbon atoms, -NH-CO-Y, -NH-S0₂-Y₂, wherein Y₂ denotes alkyl with 1-4carbon atoms, it being possible for the alkyl radical to carry a substituent selected from the group consisting of phenyl, chlorine, bromine, cyano, hydroxyl, alkoxy with 1 -2 carbon atoms and phenoxy, phenyl, amino, N-alkylamino with 1 -4 carbon atoms;
R₂ is hydrogen, alkyl with 1-6 carbon atoms which may carry a substituent selected from the group consisting of bromine, cyano, hydroxy, alkoxy or hydroxyalkoxy with 1 to 4 carbon atoms, phenyl, alkanoyloxy with 2-4 carbon atoms, alkylaminocarbonyloxy with 2-4 carbon atoms or phenylaminocarbonyloxy, hydroxyalkyl with 2-4 carbon atoms or alkenyl with 3-6 carbon atoms;
R₃ is unsubstituted or substituted alkyl with 1 to 6 carbon atoms which may carry a substituent being selected from the group consisting of chlorine, bromine, cyano, hydroxyl, alkoxy or hydroxyalkoxy with 1-4 carbon atoms, phenyl, alkanoyloxy with 2 to 4 carbon atoms and alkylaminocarbonyloxy with 2-4 carbon atoms, hydroxyalkyl with 2-4 carbon atoms, alkenyl with 3-6 carbon atoms or phenyl, or those which in one of the possible tautomeric forms correspond to the formula 11 wherein
D is phenyl which may carry at least one substituent selected from the group consisting of chlorine, bromine, nitro, cyano, trifluoromethyl, thiocyano, lower alkyl, lower alkoxy, lower alkylcarbonyl, lower alkylsulphonyl, lower alkylcarbonylamino, carbamoyl, N-lower alkyl- and N,N-di-lower alkyl derivatives thereof, sulpahmoyl, N-lower alkyl- and N,N-di-lower alkyl derivatives thereof, sulphamato, N-lower alkyl and N,N-di-lower alkyl derivatives thereof;
X₂ is hydrogen, lower alkyl, carbamoyl, cyano, chlorine, bromine, nitroso, nitro, lower alkylcarbonyl. sulphamoyl, lower alkylsulphonyl or lower alkylcarbonylamino;
Z is hydrogen or lower alkyl;
the dischargeable reactive dyestuffs being those
containing reactive moieties of the formulae III to VI wherein
M is hydrogen or a metal cation and
hal is halogen,
and the resist paste used contains, as a resisting agent,
a) an alkali metal sulphite or an alkali metal bisulphite in combination with an alkali metal carbonate or alkali metal bicarbonate and optionally with an aldehyde, and, optionally,
b) a nonionogenic detergent.

2. The process according to claim 1 characterised in that the dischargeable disperse dyestuffs used are those of the formula I.

3. The process according to claims 1 and 2, characterised in that, that dischargeable reactive dyestuffs used are those which contain reactive moieties of formulae IV and V.

4. The process according to claims 1 to 3, characterised in that the resist past contains, as the resisting agent, a previously prepared aldehyde-alkali metal bisulphite adduct.

5. The process according to claims 1 to 4, characterised in that the resist paste contains, as a non-ionic detergent, a polyglycol carboxylic acid ester.

6. Textile materials having resist effects produced by the process of claims 1 to 5.

## Revendications

1. Procédé pour réaliser des effets de réserve sur des matières textiles à base de fibres mixtes en polyester et en cellulose, plus particulièrement de fibres polyester/coton, par imprégnation des matières avec des bains de teinture qui, en plus d'adjuvants de teinture et de foulardage usuels, contiennent des colorants de dispersion et des colorants réactifs capables de réagir avec les agents de réserve et qui contiennent éventuellement d'autres colorants de dispersion et colorants réactifs stables à l'égard des agents de réserve et éventuellement un formiate de métal alcalin, séchage ou début de séchage des matières foulardées, puis impression avec une pâte de réserve qui contient, si on le désire, en plus de l'agent de réserve, des colorants de dispersion et des colorants réactifs stables à l'égard de l'agent de réserve, traitement par la chaleur à des températures de 100 à 190°C, et éventuellement fixage alcalin ultérieur du colorant réactif, de manière connue, procédé caractérisé en ce qu'on utilise, comme colorants de dispersion rongeables:
- des colorants répondant à la formule I dans laquelle
Rᵢ représente l'hydrogène, un alkyle en CᵢCε, un cyano, un trifluorométhyle ou un phényle éventuellement porteur d'un substituant pris dans l'ensemble constitué par le chlore, le brome, le groupe nitro et les alkyles contenant de 1 à 4 atomes de carbone,
Xᵢ représente l'hydrogène, le chlore, le brome, un alkyle en C₁-C₄ éventuellement porteur d'un substituant pris dans l'ensemble constitué par le chlore, le brome, le groupe cyano et le groupe hydroxy, un alcoxy en C₁ - C₄, un hydroxy-alcoxy en C₂-C₄ ou un alcoxy-alcoxy contenant au total de 3 à 6 atomes de carbone,
Y₁ représente l'hydrogène, le chlore, le brome, un alkyle en C₁-C₄ éventuellement porteur d'un substituant pris dans l'ensemble constitué par le chlore, le brome, le groupe cyano et le groupe hydroxy, un alcoxy en C₁-C₄, un hydroxy-alcoxy en C₂-C₄, un àlcoxy-alcoxy contenant au total de 3 à 6 atomes de carbone, un groupement -NH-CO-Y₂ ou un groupement -Nh-SO₂-Y₂, groupements dans lesquels Y₂ représente un alkyle en C₁-C₄ (ce radical alkyle pouvant porter éventuellement un substituant pris dans l'ensemble constitué par le phényle, le chlore, le brome, le cyano, l'hydroxy, les alcoxy en Ci et C₂ et le phénoxy), un phényle, un amino ou un N-alkylamino contenant de 1 à 4 atomes de carbone,
R₂ représente l'hydrogène, un alkyle en C₁-C₆ éventuellement porteur d'un atome de chlore ou de brome, d'un cyano, d'un hydroxy, d'un alcoxy ou hydroxy-alcoxy en C₁-C₄, d'un phényle, d'un alcanoyloxy en C₂-C₄, d'un alkylamino-carbonyloxy en C₂-C₄ ou d'un phénylamino-carbonyloxy, un hydroxy-alkyle en C₂-C₄ ou un alcényle en C₃-C₆, et
R₃ représente un alkyle en C₁-C₆ éventuellement porteur d'un atome de chlore ou de brome, d'un cyano, d'un hydroxy, d'un alcoxy ou hydroxy-alcoxy en C₁-C₄, d'un phényle, d'un alcanoyloxy en C₂-C₄ ou d'un alkylamino-carbonyloxy en C₂-C₄, un hydroxy-alkyle en C₂-C₄, un alcényle en C₃-C₆ ou un phényle,
ou des colorants qui, sous l'une des formes tautomères possibles, répondent à la formule Il dans laquelle
D représente un radical phényle portant éventuellement au moins un substituant pris dans l'ensemble constitué par le chlore, le brome, les radicaux nitro, cyano, trifluoro-méthyle, thiocyanato, alkyles inférieurs, alcoxy inférieurs, alkyl-carbonyles inférieurs, alkyl-sulfonyles inférieurs, alkylcarbonylamino inférieurs, carbamoyle, N-alkyl- et N,N-dialkyl-carbamoyles inférieurs, sulfamoyle, N-alkyl- et N,N-dialkyl-sulfamoyles inférieurs, sulfamato, N-alkyl- et N,N-dialkyl-sulfamato inférieurs,
X₂ représente l'hydrogène, un alkyle inférieur, un carbamoyle, un cyano, un chlore, un brome, un nitroso, un nitro, un alkylcarbonyle inférieur, un sulfamoyle, un alkyl-sulfonyle inférieur ou un alkylcarbonylamino inférieur,
Z et représente l'hydrogène ou un alkyle inférieur, et
- comme colorants réactifs rongeables, des colorants renfermant des radicaux réactifs répondant à l'une des formules III à VI dans lesquelles
M représente l'hydrogène ou un cation de métal et
hal représente un halogène,
et une pâte de réserve qui contient, comme agent de réserve:
a) un sulfite de métal alcalin ou encore un hydrogénosulfite de métal alcalin associé à un carbonate de métal alcalin ou à un hydrogénocarbonate de métal alcalin et éventuellement à un aldéhyde, et
b) éventuellement un détergent non ionogène. l'un 1-C

2. Procédé selon la revendication 1, caractérisé en ce qu'on utilise, comme colorants de dispersion rongeables, des colorants de ce genre répondant à la formule I.

3. Procédé selon l'une des revendications 1 et 2, caractérisé en ce qu'on utilise, comme colorants réactifs rongeables, des colorants de ce genre qui contiennent des radicaux réactifs de formules IV et V. -

4. Procédé selon l'une quelconque des revendications 1 à 3, caractérisé en ce que la pâte de réserve contient, comme agent de réserve, un produit, préalablement confectionné, résultant de l'addition d'un aldéhyde sur un hydrogénosulfite de métal alcalin.

5. Procédé selon l'une quelconque des revendications 1 à 4, caractérisé en ce que la pâte de réserve contient, comme détergent non ionogène, un ester dérivant d'un acide carboxylique et d'un polyglycol.

6. Matières textiles à effets de réserve qui ont été préparées par un procédé selon l'une quelconque des revendications 1 à 5.
